# EUROPÄISCHE PATENTANMELDUNG

(11) **EP 1 860 230 A1**
(43) Veröffentlichungstag der Anmeldung: **28.11.2007**
(21) Anmeldenummer: 06010600.2
(22) Anmeldetag: 23.05.2006
(51) Int. Cl.: D06M 10/00, D06M 15/277, D06M 15/576, D06M 15/647

(54) **Oleophobe Fasermaterialien aus Polyolefin**

(71) Anmelder: Huntsman Textile Effects (Germany) GmbH, 86462 Langweid a. Lech (DE)
(72) Erfinder: Lüdemann, Simpert, 86399 Bobingen (DE); Niederstadt, Rule, 86157 Augsburg (DE); Riedmann, Jürgen, 86157 Augsburg (DE); Wilson, Daniel, 86462 Langweid am Lech (DE)

(57) **Zusammenfassung**

Flächengebilden aus Polyolefinfasern können ölabweisende Eigenschaften verliehen werden, indem man sie zuerst in einer Plasmaatmosphäre behandelt, um ihre Oberflächenspannung zu erhöhen, dann mit einem Polyorganosiloxan behandelt, welches Polyoxyalkylengruppen enthält und schließlich mit einem Polyacrylat oder Polyurethan behandelt, das Perfluoralkylreste enthält.

Die so erhaltenen Flächengebilde lassen sich unter anderem für medizinische Einsatzgebiete verwenden.

## Beschreibung

Die Erfindung betrifft Materialien aus Polyolefinfasern, welchen durch eine spezielle Behandlung oleophobe Eigenschaften verliehen wurden.

Polyolefinfasern wie insbesondere Polyethylen- oder Polypropylenfasern sind sehr unpolare Materialien, besitzen also keine ölabweisenden Eigenschaften. Für gewisse Einsatzzwecke solcher Fasern sind jedoch oleophobe Eigenschaften erwünscht oder erforderlich. Dies gilt beispielsweise, wenn textile Flächengebilde aus diesen Fasern im medizinischen Bereich verwendet werden sollen; entsprechende Artikel sind unter anderem Abdecktücher oder -vliese bei Operationen oder Bekleidungsartikel für Operationspersonal, bei denen außer einer guten Wasser-/Alkohol-Abweisung eine gute Öl-, Schmutzabweisung erforderlich ist. Außerdem sind Fasermaterialien aus Polyolefinfasern wegen ihrer leichten Verfügbarkeit und ihrer kostengünstigen Herstellung vielen anderen Fasermaterialien, im Bereich billiger "Einmalartikel" bzw. "Wegwerfartikel" überlegen.

Aus der JP-A 2004/156 163 sind Materialien aus Polyolefinfasern bekannt, welchen durch eine Behandlung mit Polysiloxanen hydrophile Eigenschaften verliehen wurden. Diese Materialien besitzen jedoch keine ölabweisenden Eigenschaften.

Die Aufgabe der vorliegenden Erfindung bestand darin, textile Flächengebilde aus 90 - 100 Gew% Polyolefinfasern zur Verfügung zu stellen, welche ölabweisende bzw. oleophobe Eigenschaften aufweisen.

Die Aufgabe wurde gelöst durch Flächengebilde aus Polyolefinfasern, welche durch folgende, aufeinanderfolgende Verfahrensschritte a) bis c) hergestellt werden können:
a) Behandlung eines textilen Flächengebildes, das zu 90 bis 100 Gew%, vorzugsweise zu 100 Gew% aus Polyolefinfasern besteht, in einem Plasma unter solchen Bedingungen, dass das Flächengebilde nach Durchführung von Verfahrensschritt a) eine Oberflächenspannung im Bereich von 35 bis 60 mN/m aufweist,
b) Behandlung des nach Schritt a) erhaltenen Flächengebildes mit einem Polyorganosiloxan, welches R₃Si-O- Einheiten als Endgruppen und welches innerhalb der Polyorganosiloxankette Einheiten der Formel (I)

   -Si(R)₂-O- (I)

   und Einheiten der Formel (II)

   -Si(R)(X)-O- (II)

   enthält, wobei
   alle Reste R unabhängig voneinander für CH₃, CH₂-CH₃ oder für den Phenylrest stehen,
   wobei alle Reste X für einen Rest der Formel (III) stehen, worin t eine Zahl von 1 bis 4, z eine Zahl von 5 bis 60 ist,
   wobei in jeder Einheit der Formel

   -O-CHR¹-CHR²

   einer der Reste R¹ und R² für H und der andere für H oder CH₃ steht und wobei jeder anwesende Rest R³ für H oder für R steht,
c) Behandeln des Flächengebildes mit einem Polymeren, welches Perfluoralkylgruppen (RF-Gruppen) enthält, wobei dieses Polymer ein Polyacrylpolymer mit RF-Gruppen oder ein Polyurethan mit RF-Gruppen ist oder ein Gemisch aus solchen Polymeren ist,
wobei Verfahrensschritt c) gleichzeitig mit Schritt b) oder zeitlich später als Schritt b) durchgeführt werden kann.

Je nach Warengewicht und Herstellungsbedingungen ist es möglich, Artikel herzustellen, welche nur auf einer Oberfläche sehr gute ölabweisende bzw. oleophobe Eigenschaften aufweisen oder Artikel, welche diese Eigenschaften auf beiden Oberflächen besitzen.

Durch diese Verfahrensschritte ist es möglich, textile Flächengebilde aus Polyolefinfasern zu erhalten, welche ausgesprochen gute oleophobe, d.h. ölabweisende Eigenschaften aufweisen. Es hat sich gezeigt, dass alle 3 Verfahrensschritte a), b) und c) erforderlich sind, um optimale oleophobe Eigenschaften der Fasermaterialien zu erhalten. Behandelt man nämlich die Flächengebilde nur mit Polysiloxan und/oder mit Polymeren mit Perfluoralkylgruppen (RF) gemäß Verfahrensschritt b) und/oder c), jedoch ohne vorhergehende Plasmabehandlung gemäß Verfahrensschritt a), so ergibt sich ein ungenügendes Niveau der ölabweisenden Effekte. Die ölabweisenden bzw. oleophoben Eigenschaften lassen sich hierbei nach den unten näher beschriebenen Testmethoden bestimmen. Behandelt man andererseits die Polyolefinfasermaterialien nur mit Plasma und mit Polyorganosiloxan gemäß Verfahrenschritten a) und b), jedoch ohne Behandlung mit RF-Polymeren gemäß Verfahrenschritt c), so ergeben sich keine ölabweisenden Eigenschaften. Verzichtet man dagegen auf Verfahrensschritt b) so ergibt sich nach Plasmabehandlung (Schritt a)) und Behandlung mit RF-Polymeren (Schritt c)) zwar eine gewisse Oleophobie des Fasermaterials, die jedoch für eine Reihe von Einsatzzwecken nicht ausreicht. Erst durch die zusätzliche Durchführung von Verfahrensschritt b) wird ein ausgezeichnetes Niveau der ölabweisenden Eigenschaften erreicht. Dies ist besonders überraschend und unerwartet, weil der Fachwelt aus dem Stand der Technik bekannt ist, dass im Normalfall die durch Fluorplymere erzielbaren ölabweisenden Eigenschaften von Textilien, z.B. Heimtextilien aus Baumwolle, verloren gehen, wenn man versucht, die Baumwollartikel zusätzlich mit Polysiloxanen zu behandeln, um ihnen angenehm weichen Griff zu verleihen.
Es wird angenommen, dass das spezielle Polyorganosiloxan, welches im Verfahrensschritt b) verwendet wird, dafür verantwortlich ist, dass die durch Plasmabehandlung und durch Behandlung mit RF-Polymeren erzielbaren oleophoben Eigenschaften durch Behandlung mit Polyorganosiloxan nicht nur nicht abgeschwächt, sondern sogar noch deutlich verstärkt werden.

Bei der Herstellung erfindungsgemäßer Flächengebilde geht man von textilen Flächengebilden aus, welche zu 90 bis 100 Gew% aus Polyolefinfasern bestehen. Vorzugsweise bestehen sie zu 100 Gew% aus Polyolefinfasern, bis zu maximal 10 Gew% anderer Fasern können jedoch enthalten sein. Die textilen Flächengebilde sind vorzugsweise Vliese (nonwovens), können jedoch, je nach Verwendungszweck, auch Gewebe sein.
Die bevorzugt verwendeten Fasern aus Polyolefin sind Polypropylenfasern, jedoch lassen sich auch Polyethylenfasern oder Gemische aus Polypropylenfasern und Polyethylenfasern verwenden.

Durch Auswahl geeigneter Verfahrensbedingungen bei der Durchführung der Schritte a), b) und/oder c) ist es möglich, das Ausmaß von hydrophilen / hydrophoben und oleophoben Eigenschaften der erfindungsgemäßen Produkte zu steuern und auf die Anforderungen abzustimmen, die an den Endartikel gestellt werden. Ferner ist es möglich, die Verfahrensschritte b) und c) ohne Verwendung eines organischen Lösungsmittels durchzuführen, z.B. indem man das Polyorganosiloxan in Schritt b) und/oder das Polymere mit Perfluoralkylgruppen (RF) in Schritt c) auf das Fasermaterial aufsprüht oder in Form eines Foulard- oder Schaum-Prozesses aus wässrigem Medium aufbringt. Im letzteren Fall wird das Fasermaterial nach Durchführung der Verfahrensschritte b) bzw. c) noch getrocknet, z.B. bei einer Temperatur im Bereich von 80 - 120°C während einer Zeit von wenigen Sekunden bis 10 Minuten je nach verwendeter Trocknungseinheit.

Die guten ölabweisenden Eigenschaften der Fasermaterialien lassen sich bereits bei einer Trocknung der Fasermaterialien in einem relativ niedrigen Temperatur-bereich, z.B. von 80 bis 120°C, erhalten. Dies ist bei Polyolefinmaterialien von Bedeutung, weil diese Fasern bei Temperaturen oberhalb von 130°C Schädigungen erleiden können.

Erfindungsgemäße Flächengebilde aus Polyolefinfasern können durch die oben und in Anspruch 1 genannten Verfahrensschritte a), b) und c) hergestellt werden. Alle 3 Schritte sind unbedingt erforderlich, um die gewünschten ölabweisenden Effekte zu erzielen. Schritt a) muß hierbei vor den Schritten b) und c) durchgeführt werden. Anschließend an Schritt a) müssen die Verfahrensschritte b) und c) erfolgen und zwar entweder so, dass zuerst Schritt b) und dann Schritt c) durchgeführt werden oder so, dass die Schritte b) und c) gleichzeitig durchgeführt werden. Diese gleichzeitige Durchführung der Schritte b) und c) kann beispielsweise dadurch erfolgen, dass man das Fasermaterial nach Durchführung von Schritt a) mit einer Mischung behandelt, welche das in Schritt b) zu verwendende Polyorganosiloxan und zusätzlich das in Schritt c) zu verwendende Polymer mit Perfluoralkylgruppen (RF) enthält. Eine geeignete Mischung ist beispielsweise eine stabile wässrige Dispersion, welche mittels eines Foulard-Prozesses appliziert wird und welche das genannte Polyorganosiloxan und das genannte RF-Polymer und gegebenenfalls einen oder mehrere Dispergatoren enthält. Verfahrensschritt b) kann zeitlich früher als Verfahrensschritt c) durchgeführt werden oder gleichzeitig mit Verfahrensschritt c). Jedoch darf Schritt c) nicht zeitlich früher erfolgen als Schritt b).

Führt man nach Schritt a) und b) Schritt c) so durch, daß die Behandlung mit dem Polymeren, welches Perfluoralkylgruppen enthält, nur auf einer Oberfläche des textilen Flächengebildes erfolgt, beispielsweise durch Sprühapplikation, so können Artikel hergestellt werden, welche nur auf einer Oberfläche sehr gute ölabweisende Eigenschaften aufweisen.

In Verfahrensschritt a) erfolgt eine Behandlung des textilen Flächengebildes aus Polyolefinfasern in einem Plasma. Diese hat den Zweck, die Oberfläche der Polyolefinfasern so zu aktivieren, dass die nachfolgenden Behandlungen in den Verfahrensschritten b) und c) eine gute Verankerung von Polyorganosiloxan und RF-Polymer auf der Faseroberfläche bewirken. Aus diesem Grund muß die Plasmabehandlung so erfolgen, dass das textile Flächengebilde nach Durchführung von Verfahrensschritt a) eine Oberflächenspannung im Bereich von 35 bis 60, vorzugsweise 40 bis 55 mN/m aufweist. Diesen Werten liegt folgende Bestimmungsmethode zugrunde: DIN 53 364 bzw. ASTM D 2578-84.

Geeignete Verfahrensbedingungen und Apparaturen für die Plasmabehandlung sind dem Fachmann bekannt. Als Beispiel sei die Apparatur "AS Corona Star" der Firma Ahlbrandt Systems, DE genannt.
Zur Herstellung erfindungsgemäßer Polyolefinfaser-Materialien hat sich als Medium für die Plasmabehandlung in Verfahrensschritt a) Umgebungsatmosphäre als besonders für die Praxis geeignet erwiesen. Geeignet als Medium ist auch ein He/O₂-Gemisch. Gegebenenfalls wird die Plasmabehandlung unter vermindertem Druck durchgeführt, z.B. bei einem Druck im Bereich von 0,1 bis 1 mbar. Bei der Plasmabehandlung werden unter der Einwirkung eines elektrischen Feldes polare Zentren auf der Faseroberfläche erzeugt. An diese polare Oberfläche können Produkte dann anschließend auf das Fasermaterial gebunden werden.

In Verfahrensschritt b) wird das nach Verfahrensschritt a) erhaltene textile Flächengebilde mit einem Polyorganosiloxan behandelt. Dieses Polyorganosiloxan kann, wenn es flüssig ist und seine Viskosität in einem geeigneten Bereich liegt, unverdünnt auf das Polyolefin-Flächengebilde appliziert werden, z.B. durch Schaum, Sprühen oder durch Badapplikation. In anderen Fällen kann es zweckmäßig sein, das Siloxan in verdünnter Form einzusetzen, z.B. in Form einer wässrigen Lösung oder Dispersion. Geeignete Dispergatoren sind dem Fachmann bekannt. Hierzu zählen unter anderem übliche nichtionische oberflächenaktive Produkte wie ethoxilierte Alkohole oder ethoxilierte Amine. Für Schritt b) geeignete wässrige Dispersionen von Polyorganosiloxanen sind auf dem Markt erhältlich, z.B. das Produkt ULTRATEX FH neu der Firma Ciba Spezialitätenchemie Pfersee GmbH. Ein weiteres handelsübliches Produkt, das ein für Verfahrensschritt b) geeignetes Polyorganosiloxan enthält, ist das Produkt MAGNASOFT TLC der Firma General Electric Silicones.

Für den Fall, dass nach der oben erwähnten Methode gearbeitet werden soll, bei der die Verfahrensschritte b) und c) gleichzeitig durchgeführt werden, verwendet man eine Mischung, welche das für Schritt b) erforderliche Polysiloxan und das für Schritt c) erforderliche Polymer mit Perfluoralkylgruppen (RF-Polymer) enthält. Diese Mischung kann gegebenenfalls nur die beiden genannten Polymeren in unverdünnter Form enthalten. Üblicherweise jedoch enthält sie zusätzlich mindestens ein Verdünnungsmittel. Bevorzugt hierfür ist aus Umwelt- und Kostengründen Wasser. So ist die Mischung bevorzugt eine wässrige Lösung oder Dispersion, welche die beiden Polymeren und gegebenenfalls einen oder mehrere Dispergatoren enthält. Solche Mischungen können in einfacher Weise hergestellt werden, indem man eine wässrige Lösung oder Dispersion A mit einer wässrigen Lösung oder Dispersion B vereinigt, wobei A das für Verfahrensschritt b) erforderliche Polyorganosiloxan und B das für Verfahrensschritt c) erforderliche RF-Polymer enthält. Die Applikation der Mischung auf das textile Flächengebilde aus Polyolefinfasern kann in vorteilhafter Weise durch Schaumauftrag, Besprühen oder durch Badapplikation, z.B. durch einen Pflatsch-, Foulardprozeß, erfolgen.

Die Menge an Polyorganosiloxan, die in Schritt b) und die Menge an Polymer mit PerfluoralkylGruppen, die in Schritt c) auf das Polyolefinfasermaterial aufgebracht wird, können in größeren Bereichen schwanken. Im Einzelfall richten sie sich nach dem Ausmaß der zu erzielenden ölabweisenden Eigenschaften. Ein bevorzugter Bereich für die Menge an Polyorganosiloxan auf dem textilen Flächengebilde nach Applikation und Trocknung liegt zwischen 0,1 und 4 Gew% Polyorganosiloxan, bezogen auf das Gesamtgewicht des Fasermaterials nach Durchführung der Schritte b) und c) und nach Trocknung.

Entscheidende Bedeutung für die mit der Erfindung zu erzielenden Vorteile kommt der Auswahl des Polyorganosiloxans zu, welches in Verfahrensschritt b) eingesetzt wird. Aus der Gruppe der Polyorganosiloxane sind nur solche geeignet, welche als Endgruppen der Polysiloxankette Einheiten der Formel

R₃Si-O-

aufweisen. Hierbei bedeuten alle Reste R unabhängig voneinander Methyl-, Ethyl- oder Phenylreste. Vorzugsweise sind 80 bis 100 % aller anwesenden Reste R Methylreste.
Die in Schritt b) verwendeten Polyorganosiloxane sind vorzugsweise linear aufgebaut, d.h. dass sie vorzugsweise keine Si-Atome in Seitenketten enthalten.
Ferner müssen die Polyorganosiloxane, um für Verfahrensschritt b) geeignet zu sein, innerhalb der Polyorganosiloxankette Einheiten der Formel (I)

-Si(R)₂-O- (I)

und Einheiten der Formel (II)

-Si(R)(X)-O- (II)

enthalten. Hierfür besitzen alle Reste R unabhängig voneinander die oben genannte Bedeutung. Vorzugsweise sind 80 bis 100 % aller anwesenden Reste R Methylreste. Alle anwesenden Reste X stehen für einen Rest der Formel (III)

Hierbei ist t eine Zahl von 1 bis 4 und z ist eine Zahl von 5 bis 60. In jeder Einheit der Formel

-O-CHR¹-CHR²

steht einer der Reste R¹ und R² für Wasserstoff und der andere für Wasserstoff oder eine Methylgruppe. Jeder anwesende Rest R³ steht für H oder einen Rest R der oben genannten Art.

Vorzugsweise sind 50 bis 100 % aller anwesenden Reste R³ Wasserstoff.
Vorzugsweise sind in mindestens 50 % aller anwesenden Einheiten der Formel

-O-CHR¹-CHR²

sowohl die Reste R¹ als auch die Reste R² Wasserstoff. Noch vorteilhafter ist es, wenn in 80 bis 100 % dieser Einheiten beide der Reste R¹ und R² Wasserstoff sind. Polyorganosiloxane, welche nur Polyoxyethylen-, aber keine Polyoxypropylenreste enthalten, sind besonders gut geeignet.

Polyorganosiloxane, welche in Verfahrensschritt b) verwendet werden können, lassen sich, wie oben ausgesagt, entweder unverdünnt einsetzen oder in Kombination mit einem Verdünnungsmittel. Ein besonders bevorzugtes Verdünnungsmittel ist Wasser, gegebenenfalls einen oder mehrere Dispergatoren enthaltend, so dass in Verfahrensschritt b) bevorzugt wässrige Dispersionen geeigneter Polysiloxane verwendet werden.
Polyorganosiloxane, welche in Verfahrensschritt b) verwendet werden können, oder wässrige Dispersionen solcher Polysiloxane sind auf dem Markt erhältlich und können nach Verfahren hergestellt werden, die dem Fachmann bekannt sind. So beschriebt die eingangs erwähnte JP-A 2004/156 163 geeignete Produkte und deren Herstellung. Auf dem Markt erhältliche Produkte sind "Dow Corning (DC) 193 surfactant"; "ULTRATEX FH neu" (Ciba Spezialitätenchemie Pfersee GmbH) und das oben genannte MAGNASOFT TLC sind für Verfahrensschritt b) geeignete wässrige Silikondispersionen.
Gut geeignet für die Durchführung von Verfahrensschritt b) sind flüssige Polyorganosiloxane, welche bei 25°C eine Viskosität von 200 bis 800 cSt aufweisen. Dieser Wert bezieht sich auf das unverdünnte Polysiloxan.
Als besonders gut geeignet für Verfahrensschritt b) haben sich Polyorganosiloxane erwiesen, die in Wasser klar löslich sind.

In Verfahrensschritt b) werden bevorzugt Polyorganosiloxane der folgenden Formel (IV) oder wässrige Dispersionen solcher Polyorganosiloxane verwendet.

Hierin bedeutet m eine Zahl von 15 bis 25 und p eine Zahl von 3 bis 10.

In Verfahrensschritt c), der, wie erwähnt, gleichzeitig mit Schritt b) durchgeführt werden kann oder sich zeitlich an Schritt b) anschließt, wird das textile Flächengebilde aus Polyolefinfasern mit einem Polymeren behandelt, welches Perfluoralkylgruppen (RF-Gruppen) enthält. Dieses Polymer ist ein Polyacrylpolymer oder ein Polyurethan. Es können auch Gemische aus diesen beiden Polymeren verwendet werden. Als Polyacrylpolymere kommen Poly(meth)acrylsäureester in Frage, welche in der aus dem Alkohol stammenden Komponente RF-Gruppen aufweisen. Sie lassen sich herstellen durch Veresterung von (Meth)acrylsäure oder Derivaten davon mit Alkoholen, welche RF-Gruppen enthalten, und anschließende Polymerisation oder entsprechender Veresterung von Poly(meth)acrylsäure oder deren Derivaten.
RF-Gruppen enthaltende Polyurethane lassen sich erhalten durch Polyaddition mehrwertiger Isocyanate mit RF-Gruppen enthaltenden Diolen oder Polyolen.

Beim zu erfindungsgemäßen Produkten führenden Verfahren wird in Schritt c) auf die Fasermaterialien, welche zu 80 - 100 Gew% aus Polyolefinfasern bestehen, entweder ein Polyacrylpolymer oder ein Polyurethan aufgebracht. Das verwendete Polymer enthält Perfluoralkylgruppen und ist, wenn es sich um ein Polyurethan handelt, herstellbar durch Umsetzung eines mehrwertigen Isocyanats oder eines Gemischs solcher Isocyanate mit einem mehrwertigen Alkohol, der eine oder mehrere Perfluoralkylgruppen der Formel (V)

CF₃-(CF₂)ₐ- (V)

enthält, oder mit einem Gemisch solcher Alkohole. Vorzugsweise werden zweiwertige lsocyanate, also Verbindungen mit zwei -NCO-Gruppen und zweiwertige Alkohole, also Diole, für die Umsetzung verwendet. In der oben genannten Formel (I) steht a für eine Zahl von 3 bis 23, vorzugsweise für eine Zahl von 5 bis 15.

Die bei der genannten Umsetzung erhaltenen Polyurethane weisen mehrere, sich wiederholende Einheiten der Formel auf. Hierbei sind R⁴ und R⁵ diejenigen mehrwertigen organischen Reste, welche aus den verwendeten mehrwertigen Isocyanaten R⁵(NCO)₂ und Alkoholen R⁴(OH)₂ stammen, wobei jeder Rest R⁴ eine oder mehrere RF-Gruppen enthält. Vorzugsweise sind R⁴ und R⁵ zweiwertige Reste, welche keine weiteren NCO- bzw. OH-Gruppen enthalten, d.h. vorzugsweise werden zweiwertige Isocyanate und zweiwertige Alkohole verwendet.
Die Umsetzung der mehrwertigen Isocyanate mit den mehrwertigen Alkoholen wird vorzugsweise mit solchen Mengenverhältnissen durchgeführt, dass das entstehende Polyurethan freie Isocyanatgruppen nicht oder nur in unwesentlichen Mengen enthält, d.h. in einer Menge von weniger als 5 % bezogen auf die vor der Umsetzung anwesenden NCO-Gruppen.

Die Umsetzung der mehrwertigen Isocyanate mit den mehrwertigen Alkoholen kann nach Verfahren erfolgen, welche aus der Urethanchemie bekannt sind. Solche Verfahren sind beispielweise beschrieben in der US 3 968 066, der US 4 054 592 und der US 4 898 981. Vorzugsweise erfolgt diese Umsetzung in einem organischen Lösungsmittel, z.B. in einem Dialkylketon, und unter Verwendung eines Katalysators oder eines Gemischs von Katalysatoren. Als Katalysatoren sind unter anderem geeignet Trialkylamine und Metallverbindungen wie Tetraalkyltitanat.
Ferner sind RF-Gruppen enthaltende Polyurethane, welche bei der beschriebenen Umsetzung entstehen, auf dem Markt erhältlich, z.B. von der Firma Du Pont, USA oder Clariant, DE. Unter der Bezeichnung PHOBOTEX^{®} 7808 oder 7811 liefert die Firma Ciba Spezialitätenchemie Pfersee GmbH wässrige Dispersionen geeigneter RF-Gruppen enthaltender Polyurethane.

Unter der Gruppe der Polyurethane ist besonders gut geeignet für Schritt c) ein Polyurethan, das herstellbar ist durch Umsetzung eines aliphatischen Diisocyanats oder einem Gemisch aliphatischer Diisocyanate mit einem Diol der Formel (VI) oder der Formel (VII)

C(-CH₂OH)₂ (-CH₂-S-CH₂CH₂-RF)₂ (VI)

[RF-CH₂-CH(OH) -CH₂-]₂ S (VII)

wobei RF für einen Rest der oben angegebenen Formel (V) steht,
bei dem a eine Zahl von 5-19 ist,
oder mit einem Gemisch solcher Diole.

Das Aufbringen des Perfluoralkylgruppen enthaltenden Polyurethans auf das Polyolefinfasermaterial kann nach Methoden erfolgen, welche in der Textilausrüstung/-veredlung üblich sind, z.B. über ein Pflatsch- bzw. Rollenapplikationsverfahren. Bevorzugt ist hierfür eine Applikation über ein Pflatschverfahren mit anschließender Trocknung des Fasermaterials. Für die Applikation, z.B. über ein Pflatschverfahren, wird das Polyurethan vorzugsweise in Form einer wässrigen Dispersion auf das Fasermaterial aufgebracht. Diese Dispersion kann das Polyurethan in einer Konzentration enthalten, wie sie bei Pflatschverfahren üblich ist, beispielsweise im Bereich von 0,05 bis 50,0 Gew%. Je nach Applikationsbedingungen kann der Gehalt der RF-Polymeren auf dem fertigen Artikel in einem solchen Bereich liegen, dass der Artikel einen Fluorgehalt im Bereich von 0,01 bis 2,0 Gew% aufweist.
Die Polyurethan enthaltenden wässrigen Dispersionen enthalten im Normalfall noch zusätzlich ein oder mehrere oberflächenaktive Produkte als Dispergatoren. Bevorzugt werden als Dispergatoren einer oder mehrere nichtionische oder kationische Dispergatoren verwendet oder ein Gemisch aus einem oder mehreren kationischen und einem oder mehreren nichtionischen Dispergatoren. In Einzelfällen können auch anionische Dispergatoren verwendet werden oder ein Gemisch aus einem anionischen und einem nichtionischen Dispergator. Die Menge an Dispergator oder Dispergatorgemisch kann im üblichen, bekannten Bereich liegen, z.B. im Bereich von 1 bis 10 Gew%, bezogen auf die Gesamtmenge an Dispersion.
Als kationische Dispergatoren sind unter anderem bekannte quaternäre Ammoniumsalze geeignet, als nichtionische Dispergatoren bekannte ethoxilierte längerkettige Alkohole.
Die Herstellung der wässrigen Dispersionen der Polyurethane kann nach allgemein bekannten Methoden erfolgen, z.B. indem man einen oder mehrere Dispergatoren in Wasser löst, das Polyurethan hinzufügt und mechanisch homogenisiert. Das Polyurethan kann hierbei in reiner Form der wässrigen Lösung zugegeben werden oder als Lösung oder Dispersion in einem organischen Lösungsmittel. Im letzteren Fall wird nach der Homogenisierung der wässrigen Dispersion das organische Lösungsmittel entfernt, zweckmäßigerweise durch Destillation. Als organische Lösungsmittel kommen unter anderem Dialkylketone in Frage.

Zusammen mit den RF-Gruppen enthaltenden Polyurethanen können gegebenenfalls sogenannte Extender auf die Fasermaterialien aufgebracht werden. Als Extender sind aus dem Stand der Technik bekannte Produkte, z.B. Verbindungen mit durch Oxime blockierten Isocyanatgruppen geeignet. Solche Extender sind in der Lage, die öl- und wasserabweisenden Eigenschaften der Fasermaterialien zu verstärken. Allerdings müssen Extender mit oximblockierten Isocyanatgruppen höheren Temperaturen, vielfach Temperaturen oberhalb von 130°C, ausgesetzt werden, damit die Blockierung rückgängig gemacht wird und die Extender ihre Wirkung entfalten. Aus diesem Grund ist die zusätzliche Verwendung von Extendern beim zu erfindungsgemäßen Produkten führenden Verfahren auf solche Fälle beschränkt, bei denen die Fasern nicht durch die Temperaturen geschädigt werden, welche für die Deblockierung erforderlich sind.

An Stelle der oben beschriebenen Gruppe der RF-Gruppen enthaltenden Polyurethane oder zusätzlich dazu können in Verfahrensschritt c) auch Polyacrylpolymere verwendet werden, welche Perfluoralkylgruppen (RF-Gruppen) enthalten. Es hat sich herausgestellt, dass in einer Reihe von Fällen RF-Gruppen enthaltende Polyacrylpolymere zu noch besseren Ergebnissen führen, als die genannten RF-Gruppen-enthaltenden Polyurethane.

RF-Gruppen enthaltende Polyacrylate, wässrige Dispersionen davon sowie ihre Herstellung sind dem Fachmann bekannt. Geeignete Produkte sind in der US 2004/0075074 A1 und der US 2004/0147665 A1 beschrieben.
Ferner sind für Verfahrensschritt c) geeignete Acrylpolymere und wässrige Dispersionen davon auf dem Markt erhältlich.

Polyacrylpolymere mit Perfluoralkylgruppen (RF-Gruppen) sind vorzugsweise Ester der Polyacrylsäure oder -methacrylsäure, welche in der aus dem Alkohol stammenden Einheit RF-Gruppen aufweisen. Es handelt sich bei diesen Polymeren vorzugsweise um Produkte mit der wiederkehrenden Struktureinheit

-CH₂-C(T)[COO(CH₂)_{w}-RF]-

wobei T für H oder CH₃, w für eine Zahl von 2 bis 6 steht und RF für einen Rest der oben genannten Formel (V). Solche Acrylatpolymere lassen sich herstellen durch Veresterung oder Umesterung von Poly(meth)acrylsäuren oder deren Derivaten mit RF-Gruppen enthaltenden Alkoholen.

Die erfindungsgemäßen Flächengebilde aus Polyolefinfasern besitzen ausgeprägt oleophobe/ölabweisende Eigenschaften. Ihre oleophoben/hydrophilen Eigenschaften lassen sich durch folgende Testmethoden charakterisieren:
1. Ölabweisung nach AATCC 118-1997 bzw. DIN-ISO 14419.
   Hierbei werden die oleophoben Eigenschaften von Flächengebilden bestimmt und in Noten von 0 bis 8 ausgedrückt, wobei 8 der stärksten ölabweisenden Wirkung entspricht.
2. "Water-drop-Test" basierend auf AATCC TM 193
   Hierbei wird die abweisende Wirkung eines Flächengebildes gegenüber Mischungen aus Wasser und Isopropanol bei unterschiedlichen Mischungsverhältnissen bestimmt und in Noten von 0 bis 14 ausgedrückt. Diese Methode erlaubt eine Aussage über die abweisende Wirkung gegenüber niedrigmolekularen Alkoholen, was bei Verwendung im medizinischen Bereich eine Rolle spielt. Note 14 entspricht der stärksten abweisenden Wirkung.

Die Erfindung wird nachfolgend durch Ausführungsbeispiele veranschaulicht.

### Beispiel 1 (erfindungsgemäß)

Ein 3-lagiges SMS-nonwoven (spunbond-meltblown-spunbond) aus 100 Gew% Polypropylen, Flächengewicht 35 g/m² wurde (Verfahrensschritt a)) mit Plasma von Umgebungsatmosphäre behandelt.

### Bedingungen:

Die Geschwindigkeit mit der das nonwoven durch die Apparatur geführt wurde, betrug 10 m/min. Die Verweilzeit betrug Bruchteile von Sekunden, die Leistung der Apparatur 600 W, die Elektrodenlänge 40 cm (Ahlbrandt AS Corona Star als Apparatur).
Anschließend wurde (Verfahrensschritte b) und c)) mittels eines Pflatschverfahrens eine wässrige Dispersion auf das nonwoven aufgebracht. Die Dispersion enthielt 50 g/l eines Polyorganosiloxans (ULTRATEX FH neu) und 100 g/l eines Polyacrylats, d.h. eines Polyacrylsäureesters, der in der Alkoholkomponente Perfluoralkylgruppen enthielt. Die Flottenaufnahme betrug 20 Gew%, bezogen auf das Gewicht des nonwovens vor Applikation der wässrigen Dispersion. Anschließend wurde das nonwoven 1 Minute bei 120°C getrocknet.

### Beispiel 2 (nicht-erfindungsgemäßes Vergleichsbeispiel)

Beispiel 1 wurde wiederholt, jedoch mit dem Unterschied, dass die wässrige Dispersion nur 100 g des Polyacrylats mit RF-Gruppen enthielt, jedoch kein Polysiloxan, d.h. es wurden nur Verfahrensschritte a) und c) durchgeführt, jedoch kein Schritt b).

### Beispiel 3 (nicht-erfindungsgemäßes Vergleichsbeispiel)

Beispiel 2 wurde wiederholt, jedoch ohne vorhergehende Plasmabehandlung, d.h. es wurde nur ein Verfahrensschritt c) durchgeführt, jedoch keine Schritte a) und b).

An den nonwovens der Beispiele 1 bis 3 wurden mittels der oben genannten Methoden die Ölabweisung gemäß AATCC 118-1997 und die abweisende Wirkung gegenüber Wasser/Isopropanol (water-drop-Test) bestimmt.

Die Ergebnisse zeigt Tabelle 1.

**Tabelle 1**

| Beispiel | Ölabweisung/Note | Water-drop-Note |
|---|---|---|
| 1 | 5 | 10 |
| 2 | 3 | 10 |
| 3 | 1 | 10 |

Es ist deutlich zu sehen, dass das erfindungsgemäße Beispiel (Nr. 1) die höchsten Werte für die Ölabweisung liefert.

### Beispiel 4 (erfindungsgemäß)

Ein Polypropylen-nonwoven wurde mit Plasma behandelt, wie in Beispiel 1. Anschließend wurde eine wässrige Dispersion mittels Besprühen auf das nonwoven aufgebracht. Die Dispersion enthielt 100 g/l ULTRATEX FH neu und 500 g/l eines RF-Gruppen enthaltenden Polyurethans (PHOBOTEX 7811). Der Auftrag nach Trocknung (5 Minuten/120°C) entsprach einer Gewichtszunahme von 30 %.

### Beispiele 5 und 6 (nicht-erfindungsgemäße Vergleichsbeispiele)

Beispiel 4 wurde 2 mal wiederholt, jedoch in einem Fall (= Beispiel 5) enthielt die wässrige Dispersion kein Polysiloxan, im zweiten Fall (= Beispiel 6) wurde keine Plasmabehandlung durchgeführt und die wässrige Dispersion enthielt kein Polysiloxan.

Die Bestimmung der Eigenschaften mit den bei Beispiel 1 bis 3 genannten Methoden ergab die in Tabelle 2 angegebenen Werte.

**Tabelle 2**

| Beispiel | Ölabweisung/Note | Water-drop-Note |
|---|---|---|
| 4 | 5 | 10 |
| 5 | 3 | 10 |
| 6 | 0 | 10 |

Auch bei diesen Beispielen 4 bis 6 ist das erfindungsgemäße Beispiel (Nr. 4) den Vergleichsbeispielen (Nr. 5 und 6) überlegen.

## Patentansprüche

1. Flächengebilde aus Polyolefinfasern, herstellbar durch folgende, aufeinanderfolgende Verfahrensschritte a) bis c)
a) Behandlung eines textilen Flächengebildes, das zu 90 bis 100 Gew%, vorzugsweise zu 100 Gew% aus Polyolefinfasern besteht, in einem Plasma unter solchen Bedingungen, dass das Flächengebilde nach Durchführung von Verfahrensschritt a) eine Oberflächenspannung im Bereich von 35 bis 60 mN/m aufweist,
b) Behandlung des nach Schritt a) erhaltenen Flächengebildes mit einem Polyorganosiloxan, welches R₃Si-O- Einheiten als Endgruppen und welches innerhalb der Polyorganosiloxankette Einheiten der Formel (I)
-Si(R)₂-O- (I)
und Einheiten der Formel (II)
-Si(R)(X)-O- (II)
enthält, wobei
alle Reste R unabhängig voneinander für CH₃, CH₂-CH₃ oder für den Phenylrest stehen,
wobei alle Reste X für einen Rest der Formel (III) stehen, worin t eine Zahl von 1 bis 4, z eine Zahl von 5 bis 60 ist,
wobei in jeder Einheit der Formel
-O-CHR¹-CHR²
einer der Reste R¹ und R² für H und der andere für H oder CH₃ steht und wobei jeder anwesende Rest R³ für H oder für R steht,
c) Behandeln des Flächengebildes mit einem Polymeren, welches Perfluoralkylgruppen (RF-Gruppen) enthält, wobei dieses Polymer ein Polyacrylpolymer mit RF-Gruppen oder ein Polyurethan mit RF-Gruppen ist oder ein Gemisch aus solchen Polymeren ist,
wobei Verfahrensschritt c) gleichzeitig mit Schritt b) oder zeitlich später als Schritt b) durchgeführt werden kann.

2. Flächengebilde nach Anspruch 1, **dadurch gekennzeichnet, dass** es zu 100 Gew% aus Polypropylenfasern besteht.

3. Flächengebilde nach Anspruch 1 oder 2, **dadurch gekennzeichnet, dass** es ein Vlies (nonwoven) ist.

4. Flächengebilde nach einem oder mehreren der Ansprüche 1 bis 3, **dadurch gekennzeichnet, dass** die Plasmabehandlung gemäß Verfahrensschritt a) in Umgebungsatmosphäre als Medium durchgeführt wird, gegebenenfalls unter vermindertem Druck

5. Flächengebilde nach einem oder mehreren der Ansprüche 1 bis 4, **dadurch gekennzeichnet, dass** in Verfahrensschritt b) ein Polyorganosiloxan der Formel (IV) verwendet wird, wobei die einzelnen Einheiten (Si(CH₃)₂-O- und Si(CH₃)(X) -O- beliebig über die Polysiloxankette verteilt sein können und wobei m eine Zahl von 15 bis 25 und p eine Zahl von 3 bis 10 ist.
